# EUROPÄISCHE PATENTSCHRIFT

(11) **EP 2 119 539 B1**
(45) Veröffentlichungstag und Bekanntmachung des Hinweises auf die Patenterteilung: **22.10.2014**
(21) Anmeldenummer: 08405135.8
(22) Anmeldetag: 15.05.2008
(51) Int. Cl.: B27N 3/00, B27N 3/14

(54) **Formkörper aus Balsahölzern und Verfahren zu deren Herstellung**
Product made from balsa wood and method for its production
Corps de formage avec bois de balsa et son procédé de fabrication

(43) Veröffentlichungstag der Anmeldung: 18.11.2009
(73) Patentinhaber: 3A Technology & Management AG, 8212 Neuhausen am Rheinfall (CH)
(72) Erfinder: Wolf, Thomas, 6204 Sempach (CH)
(74) Vertreter: Gernet, Samuel Andreas

(56) Entgegenhaltungen:
- EP-A- 1 792 699
- DE-U1- 20 108 858
- DE-U1-202007 007 516
- FR-A- 1 512 242
- JP-A- 2001 293 706
- US-A- 2 479 342
- US-A- 4 208 369
- US-A- 4 301 202

## Beschreibung

Die Erfindung betrifft Formkörper gemäß Anspruch 1 enthaltend Balsahölzer und Verfahren gemäß Anspruch 10 zu deren Herstellung.

Die DE-U-20 2007 007 516 beschreibt mitteldichte Holzfaserplatten (MDF-Platten)aus Balsaholzfasern und Leim, welche eine Rohdichte zwischen 370 bis 410 kg/cm³ aufweisen.

Balsaholz ist eine sehr leichte und einfach zu bearbeitende Holzart. Nebst der Verwendung zum Flossbau und als Korkersatz wird Balsaholz bei Modellbauern für Flugzeug und Schiffsmodelle verwendet. Grösste Bedeutung hat Balsaholz jedoch als Kernwerkstoff von Verbundwerkstoffen in Sandwichbauweise, beispielsweise Im Boots-, Schiff- und Yachtbau, In der Luftfahrt, wie im Segel- und Kleinflugzeugbau, in der Raumfahrt und als Kern oder Kernmaterial von Rotorblättern von z.B. Windkraftanlagen. Die guten Dämmeigenschaften des Balsaholzes werden auch zur Isolation gegen Wärme und Kälte, beispielsweise von Brennstofftanks, genutzt. Im technischen Anwendungsbereich macht man sich das geringe Volumengewicht und die im Verhältnis zur geringen Rohwichte aussergewöhnlich hohe Druckfestigkeit parallel zur Faserrichtung zunutze.

Für die genannten Anwendungen wird sog. Mittellagenmaterial hergestellt. Die dafür hergestellte Grundkomponente ist die sog. Himholzplatte. Dazu werden vierseitig bearbeitete Balsabohlen, auch Kantelhölzern oder Balsakanteln genannt, zu grossen Blöcken, beispielsweise im Querschnitt etwa 600 x 1200 mm, verlelmt und dann quer zur Faserrichtung zu Platten beliebiger Dicke, beispielsweise etwa 5 bis 50 mm, aufgesägt und anschliessend auf das genaue Dickenmass geschliffen. Diese leichte Hirnholzplatte kann über die Fläche sehr starke Druckkräfte aufnehmen, ist aber in sich sehr labil. Beispielsweise durch ein- oder beidseitiges Aufbringen, quer zur Faserrichtung, von Kunststoffplatten, von mit Glas-, Kunststoff- oder Carbonfasern verstärkten Kunststoffplatten oder -schichten, Metallplatten oder Blechen, Holzplatten, Furnieren, Geweben, Folien usw, auf das Mittellagenmaterial oder eine Himholzplatte, erhält man hochbelastbare Verbundwerkstoffe.

Zur Konstruktion von stark gewölbten Bauteilen, wie z.B. bei der Herstellung von Rümpfen für Boote oder Segelyachten, wird die Hirnholzplatte einseitig mit einem dünnen Faservlies, Gewirke oder Gewebe beklebt und von der Gegenseite quader- oder würfelförmig bis auf einen dünnen Steg eingeritzt. Die so vorbereitete Platte lässt sich in beliebige konkave oder konvexe Form bringen und kann einer gewölbten Form, wie eines Boots- oder Auftriebskörpers oder eines Kugeltanks, angepasst werden.

Balsaholz ist ein Naturprodukt. Deshalb können die Eigenschaften des Balsaholzes innerhalb der Hölzer einer Ernte bis hin zu Abschnitten aus einem Baumstamm sich ändern. Es betrifft dies beispielsweise die Rohdichte, der Schwund, die Druckfestigkeit, die Zugfestigkeit etc. und der Porenanteil kann schwanken. Fehlstellen in den Stämmen, wie Innenrisse, sog. Rotkern oder Wasserherz, Faserverknäuelungen oder Mineralflecken, sofern nicht frühzeitig unter Holzverlust entfernt, können die Regelmässigkeit der Eigenschaften einer Hirnholzplatte beeinflussen.

Da ein Balsaholzstamm rund ist, die daraus herzustellende Hirnholzplatte jedoch aus einer Vielzahl von rechteckigen Bohlen erzeugt wird, muss der Stamm in Faserrichtung und quer dazu zersägt werden. Die ausgesägten Bohlen werden dicht gestapelt, über die gegenseitigen Berührungsflächen verpresst und verklebt und danach quer zur Faserrichtung wieder zersägt werden. Durch das Abschälen der Baumrinde, das Absägen der Rundungen durch Sehnen- oder Tangentialschnitt und das Sägen in Platten oder Bohlen werden nur ca. 25% des verfügbaren Holzes für den technischen Einsatz genutzt. Der Rest fällt als Späne, Abschnitte und Sägemehl an.

Der Erfindung liegt die Aufgabe zugrunde, das Holz besser zu nutzen und Formkörper enthaltend Balsaholz mit zumindest annähernd den gleichen oder besseren Eigenschaften als die natürlichen Balsahölzer zu beschreiben und ein Verfahren zu deren rationellen Herstellung vorzuschlagen.

Zur erfindungsgemässen Lösung der Aufgabe führt ein Formkörper mit den Merkmalen von Anspruch 1. Bevorzugte Ausführungsformen sind in den abhängigen Ansprüchen beschrieben.

Die Balsaholzspäne sind nach deren Faserrichtung oder Faserverlauf ausgerichtet und der Faserverlauf der einzelnen Späne kann von 0° bis 30°, zweckmässig 0° bis 10° und vorzugsweise von 0° bis 3°, von einer allgemeinen Richtung des Faserverlaufs abweichen. Idealerweise liegt die Abweichung des Faserverlaufs der einzelnen Balsaholzspäne möglichst nah bei 0° (Winkelgrad) von einer allgemeinen oder idealen Richtung des Faserverlaufs. Mit anderen Worten, der Faserverlauf aller Balsaholzspäne im Formkörper soll möglichst parallel sein und von der Achse In Richtung des Faserverlaufs nicht mehr als 30° abweichen.

Die Späne aus Balsaholz werden aus Stämmen gewonnen, deren Holz beispielsweise eine Dichte von 0,07 bis 0,25 g/cm³ aufweisen. Weiches Balsaholz weist eine Dichte von 0,07 bis 0,125 g/cm³, mittelhartes Balsaholz von 0,125 bis 0,175 g/cm³und hartes Balsaholz von 0,176 bis 0,25 g/cm³ auf.

Die Grösse der einzelnen Späne kann für Längsspäne beispielsweise von 40 bis 400 mm in deren Länge, 4 bis 40 mm in deren Breite und 0,3 bis 2 mm in deren Dicke betragen. Abfallende Späne aus der Verarbeitung von beispielsweise Balsaholzplatten, auch Hirnholzplatten, können eine Länge von beispielsweise 10 bis 50 mm, eine Breite vom 10 bis 30 mm und 1 bis 4 mm in der Dicke aufweisen.

Als Späne kommen beispielsweise die bei der Verarbeitung der Stämme zu Bohlen anfallenden Balsaholzreste zur Anwendung, ferner Reste, die beim Zersägen oder Ablängen der Stämme oder Bohlen anfallen. Die Späne werden jedoch durch Schälbearbeitung von Stämmen oder Stammabschnitten erzeugt. Dazu werden die Stämme oder Stammabschnitte beispielsweise in einem Ring-Zerspaner oder Messerringzerspaner bearbeitet. Die Stämme werden über eine Beladestation in den Schneide-Raum befördert. Im Schneide-raum angeordnete Schwerter halten die Stämme während des Spanhubes in Position. Das Holz wird parallel zur Faser zerspant, wodurch rechteckige Späne mit einer glatten Oberfläche bei sehr geringem Feingutanteil entstehen. Zu den in vorliegender Erfindung bevorzugt eingesetzten Späne gehören auch die als "Strands" bezeichneten langen dünnen Flachspäne, die tangential zum Stammdurchmesser geschält oder gemessert werden. Längliche Strands weisen beispielsweise eine Länge von 10 bis 15 cm, eine Breite von 2 bis 3 cm und eine Dicke von 0,5 bis 0,8 mm auf.

Die Späne, resp. Strands, werden in der Regel aus frischem Rundholz erzeugt und nach dem Zerspanen werden die Späne, vorteilhaft in einem Trommeltrockner, getrocknet. Anschliessend können die Späne durch Sichten und Sieben nach Grösse und Dichte klassiert, gesichtet und gesiebt und fallweise gelagert werden. Die Späne werden insbesondere beleimt. Dazu werden die Späne mit der vorgesehenen Menge an Klebstoff durch Vorbeschichtung oder Direktbeschichtung, z.B. in einer Beleimungstrommel, durch Aufsprühen, Einstreuen oder Bestäuben und Mischen oder durch Eintauchen gleichmässig beschichtet. Die beleimten Späne können -- fallweise aus Fraktionen verschiedener Dichte und/oder Grösse gemischt - zu Formkörpern verarbeitet werden. In der Regel werden die beleimten Späne auf eine Formstrasse aufgestreut oder geschüttet und nach Bedarf durch Massnahmen, wie Vibration, Rütteln, Sichten im Luftstrom etc. in möglichst parallelen Faserverlauf ausgerichtet. Die Schüttung kann diskontinuierlich auf einem Tisch durchgeführt werden, wird jedoch vorzugsweise auf einem kontinuierlich laufenden Band ausgeführt. Es können die Ränder besäumt werden und durch Rakeln oder zwischen Rollen eine vorläufige Dicke bestimmt werden. Die Schüttung auf dem Band kann danach durch eine Pressvorrichtung, wie Walzenpaare, eine Bandpresse etc. laufen, wobei eine Vorverdichtung der aufgeschütteten Späne stattfindet. Anschliessend wird beispielsweise in einem Durchlaufofen und/oder einer Doppelbandpresse oder einer beheizten Durchlaufpresse der Klebstoff aktiviert, wobei entsprechend dem Klebstoff dieser aufschäumt, schmilzt, chemisch reagiert etc. und die Späne gegenseitig trennfest verklebt werden. Durch viskoses Verhalten des Klebstoffes oder durch den Schäumprozess kann der Klebstoff in die Zwischenräume zwischen den Spänen gelangen und die Zwischenräume oder Klebefugen teilweise und vorteilhaft vollständig ausfüllen. Es entstehen Bohlen aus gegenseitig verklebten Spänen oder Strands. Die eine Seitenkante dieser Bohlen richtet sich nach den apparativen Gegebenheiten und deren Ausdehnung kann beispielsweise von 10 cm, vorteilhaft von 50 cm, bis zu 300 cm betragen. Die zweite Seitenkante kann sich beispielsweise von 1 cm, vorteilhaft von 50 cm, bis zu 300 cm erstrecken, wobei 10 cm bis 15 cm besonders bevorzugt sind. Da die Bohlen kontinuierlich gefertigt werden können, ist deren Länge beliebig einstellbar. Aus praktischen Gründen der Weiterverarbeitung beträgt die Länge in der Regel von 100 cm bis 300 cm. Die Bohlen können mit exakt bestimmbaren Seitenkanten und beliebiger Länge fabriziert werden, d.h. die Bohlen können masshaltig mit gleichlaufendem Faserverlauf gefertigt, zu Stapeln geschichtet und gegenseitig verklebt werden. Aus den Stapeln mit gleichlaufendem Faserverlauf lassen sich quer zum Faserverlauf die erfindungsgemässen Formkörper, wie Hirnholzplatten, abtrennen, wie absägen oder abschneiden.

Bei der Verarbeitung, durch seitlichen Druck durch Rollen oder Wangen und vertikalen Druck durch ein Band, Doppelband oder Rollen, soll der angewendete Druck derart gewählt werden, dass das Zell- resp. Fasergefüge des Balsaholzes nicht verändert oder beschädigt wird, insbesondere, dass durch Kompression die Dichte des Balsaholzes nicht oder nur geringfügig verändert wird.

Der Pressdruck soll niedrig eingestellt sein, da bei zu hohem Pressdruck auch das Holzgefüge insgesamt zusammengepresst wird. Der angewendete Druck zwischen zwei Rollen und/oder Bändern kann bis 50 bar, zweckmässig 0,5 bis 5 bar betragen.

Als Klebstoff können beispielsweise Klebstoffe, wie physikalisch abbindende Klebstoffe oder chemisch härtende Klebstoffe angewendet werden. Beispiele sind Ein- oder Zweikomponenten-Polyurethankleber, Ein- oder Zweikomponenten-Epoxidharzkleber, Phenoplaste, wie Phenol-Formaldehydkleber, Melamin-Harnstoff-Phenol-Formaldehydkleber, Isocyanatkleber, Polyisocyanate, wie polymeres Diphenylmethandiisocyanat, Cyanacrylatkleber, Acrylharzkleber, Methylmetacrylatkleber, Heisskleber, Kolophonium etc. Bevorzugt werden aufschäumende Kleber oder Schaumkleber und dabei insbesondere schäumende oder geschäumte polyurethanhaltige Kleber eingesetzt. Wie vorstehend erwähnt, kann durch viskoses Verhalten des Klebstoffes oder durch den Schäumprozess der Klebstoff in die Zwischenräume oder Klebefugen zwischen den Spänen oder an die gegenseitigen Auflageflächen, resp. Klebefugen, der Streifen gelangen und dazwischen liegende Poren, Lücken oder Spalten teilweise und vorteilhaft vollständig ausfüllen und eine trennfeste Verbindung schaffen.

Die erfindungsgemässen Formkörper können Klebstoffe in Mengen von 1 bis 15 Vol.-%, zweckmässig 2 bis 10 Vol.-% und vorzugsweise 3 bis 5 Vol.-%, bezogen auf das Volumen des Formkörpers, enthalten.

Der ausreagierte, wie aufgeschäumte oder abgebundene, Klebstoff weist die gleiche oder nahezu gleiche Dichte wie die Dichte des umgebenden Balsaholzes auf. Der ausreagierte Klebstoff weist, bezogen auf die Dichte des den Klebstoff umgebenden Balsaholzes, eine 0 bis zu 20 Gew.-% höhere oder 0 bis zu 20 Gew.-% niedrigere Dichte auf. Klebstoffe mit Dichten des ausreagierten Klebstoffes, die 0 bis 10 Gew.-% über oder 0 bis 10 Gew.-% unter der Dichte des umgebenden Balsaholzes liegen, werden bevorzugt. Als Klebstoffe mit Dichten im angegebenen Bereich sind aufgeschäumte Polyurethankleber besonders geeignet. Mit der Dichte ist bei geschäumten Klebern deren Raumgewicht gemeint. Damit kann die vorteilhafte niedrige Dichte des Balsaholzes auch mit den erfindungsgemässen Formkörpern erreicht werden.

Vorliegende Erfindung betrifft auch ein Verfahren zur Herstellung der erfindungsgemässen Formkörper mit den Merkmalen von Anspruch 10. Bevorzugte Ausführungsformen des erflndungsgemässen Verfahrens sind in den von Anspruch 10 abhängigen Ansprüchen beschrieben.

In zweckmässiger Ausführungsform zur Hersfiellung der erfindungsgemassen Formkörper, werden die Balsaholzspäne, in einer Doppelbandpresse verfestigt. Bevorzugt ist ein Verfahren zur Herstellung der Formkörper, bei dem Klebstoff in Mengen von 1 bis 15 Vol.-%, zweckmässig 2 bis 10 Vol.-% und vorzugsweise 3 bis 5 Vol.-%, bezogen auf das Volumen des Formkörpers eingesetzt werden.

Bei den Formkörpern handelt es sich um beispielsweise um Balken, Bohlen oder Platten, die nun quer zum Faserverlauf in z.B. Hirnholzplatten geteilt werden können. Balken oder Bohlen weisen üblicherweise einen rechteckigen Querschnitt auf und können weiter zu Blöcken mit gleicher Faserrichtung oder gleichem Faserverlauf gestapelt, gegenseitig verklebt und quer zum Faserverlauf in Hirnholzplatten aufgeteilt, wie zersägt, werden. Wird das Verfahren derart geführt, dass anstelle von Balken oder Bohlen die Formkörper als Platten anfallen, können die Platten zu Blöcken gestapelt werden und gegenseitig verklebt werden. Der Faserverlauf oder Faserrichtung im Plattenblock ist gleichgerichtet und quer zum Faserverlauf können die Hirnholzplatten vom Block abgetrennt werden.

Die erfindungsgemäss gewonnen Formkörper, wie Hirnholzplatten, können auf gleiche Art und Weise eingesetzt werden, wie die bis anhin gefertigten Platten. Beispielsweise durch ein- oder beidseitiges Aufbringen, quer zur Faserrichtung, von Kunststoffplatten, von mit Glas-, Kunststoff- oder Carbonfasern verstärkten Kunststoffplatten oder -schichten, Metallplatten oder Blechen, Holzplatten, Furnieren, Geweben, Gewirken, Gestricken, Vliesen, Folien usw. auf das Mittellagenmaterial oder eine Hirnholzplatte, erhält man hochbelastbare Verbundwerkstoffe. Die erfindungsgemässen Formkörper, insbesondere Hirnholzplatten, können einseitig mit Faservlies, Gewirken, Gestricken oder Geweben beklebt werden und können von der anderen Seite her würfel- oder quaderförmig bis auf eine kleine Restdicke in Richtung des Faserverlaufes eingeschnitten werden. Die so verarbeitete Platte wird dadurch in biegbare und lässt sich in konkave oder konvexe Form bringen.

Mit vorliegendem Verfahren gelingt es das Balsaholz in viel grösserem Masse für Formkörper, wie Hirnholzplatten, zu verwerten, als es bis anhin möglich war. Ausgehend vom geernteten Balsaholz, bis zu einer Hirnholzplatte ist bei konventionellen Methoden eine Ausbeute von lediglich 24% erzielbar. Es treten Verluste in den Sägewerken bei der Herstellung der Balsabohlen oder Kantelhölzer, beim nachfolgenden Trocknen, beim Schichten und Kleben zu Blöcken, und schliesslich beim Zersägen, auf. Mit vorliegendem Verfahren wird eine Ausbeute von 60 bis 70% erreicht. Insbesondere können nahezu alle Teile des Balsaholzstammes, zumindest solange die Teile noch nach dem Faserverlauf ausrichtbar sind, verwertet werden oder es können die Stämme abfallfrei oder äusserst abfallarm geschält und die Schälprodukte vollständig verwertet werden.

Balsaholz lässt sich sehr gut und dauerhaft verleimen. Die Festigkeit der Klebefuge kann die Festigkeit des umgebenden Holzgewebes darstellen, kann geringer sein oder diese übertreffen. Je nach Wahl des Klebstoffes können die Eigenschaften der Hirnholzplatte oder von Balsaholzteilen verändert werden. Der Klebstoff in den Klebefugen kann beispielsweise auch eine eigentliche Stützstruktur oder ein stützendes Netzwerk herausbilden, welche zu noch druck- und/oder reissfesteren Materialien führen oder der Klebstoff kann die Elastizität eines Balsaholzteils vermindern oder erhöhen. Die Klebefugen können auch verstärkende Materialien, wie Fasern, beispielsweise als Bestandteil des Klebstoffes, enthalten.

Die erfindungsgemässen Formkörper können in vielfacher Weise verwendet werden. Beispielsweise stellen sie Ausgangsprodukte oder Fertigprodukte im Bereich der Schichtstoffe, Sandwichmaterialien oder der sog. Composites dar. Im Bereich der Energieerzeugung können die Formkörper Teile von Propellern und Windflügeln für Windmühlen oder windbetriebenen Generatoren oder Turbinen bilden. Die Formkörper können, beispielsweise als Kernmaterial oder Schichtstoff in Transportmitteln, wie Decken, Böden, Zwischenböden, Wandverkleidungen, Abdeckungen usw. in Booten, Schiffen, Bussen, Lastkraftwagen, Eisenbahnfahrzeugen usw. eingesetzt werden. Durch die geringe Dichte der Formkörper können diese als Ersatz für herkömmliche Leichtbau- und Kernmaterialien, wie Wabenkörper, Schaumstoffe usw., dienen.

Anhand der Figuren 1 bis 4 ist vorliegende Erfindung beispielhaft illustriert.

Figur 1 stellt eine Bohle oder ein Ausschnitt aus einem Balsaholzstamm (2) dar. Der Pfeil (L) zeigt in die Längsrichtung, die der Wachstumsrichtung und damit dem allgemeinen Faserverlauf entspricht. Q stellt die Querschnittfläche, d.h. den Schnitt quer zum Faserverlauf, dar. Pfeil (R) weist in Richtung der Radialschnittfläche. Pfeil (T) weist in Richtung der Tangentialschnittfläche.

In Figur 2 ist ein Abschnitt eines Balsaholzstammes (2) gezeigt. Der Pfeil (L) weist in Längsrichtung, die der Wachstumsrichtung und damit dem allgemeinen Faserverlauf entspricht. Somit stellt Pfeil (L) auch die Achse des allgemeinen Faserverlaufs dar. Q stellt die Querschnittfläche dar. Ein Span (3) ist skizzenhaft dem Stamm (2) entnommen. Der Faserverlauf im Span (3) verläuft entsprechend ebenfalls in Richtung des Pfeils (L).

Figur 3 stellt ein Beispiel eines Formkörpers in Form Bohle (4) aus gegenseitig verklebten Spänen (3) dar. Die Bohle hat eine Seitenkante einer Länge S₁ und eine zweite Seitenkante S₂. Der Faserverlauf aller Späne (3) liegt in Richtung des Pfeils (L). Somit stellt Pfeil (L) auch die Achse des allgemeinen Faserverlaufs dar. Beispielhaft wurden nur zwei Späne (3) bezeichnet. Es wird deutlich, dass die Späne (3) gegenseitig dichtmöglichst einander anliegen. Der Faserverlauf der Späne liegt möglichst parallel, resp. höchstens in einem Winkel abweichend, wie oben stehend angegeben, in einer Achse in Richtung des Pfeils (L). Die sich unvermeidlich zwischen den unregelmässig geformten Spänen bildenden Zwischenräume sind mit Klebstoff gefüllt. Der Klebstoff bildet eine trennfeste Verbindung der Späne untereinander. Mit Q₁ ist die Querschnittsfläche oder Hirnschnittfläche der Bohle bezeichnet. Die Balsaholzfasern sind an dieser Fläche quer durchtrennt.

Figur 4 zeigt einen Block (5) aus einer Mehrzahl von Formkörpern in Form von Platten (4) im Stapel. Die Platten (4) entsprechen im Prinzip der Bohle (4) aus Figur 3, lediglich ist die Seitenkante S₁ gegenüber der zweiten Seitenkante S₂ erheblich vergrössert, so dass von einer Platte zu sprechen ist. Die gestapelten Platten (4) sind untereinander mit Klebstoff trennfest verbunden. Zweckmässig wird derselbe Klebstoff verwendet, der zur Erzeugung der Bohle oder Platte eingesetzt wird. In allen Platten (4) ist der allgemeine Faserverlauf entlang, resp. im wesentlichen parallel, dem Pfeil (L) ausgerichtet. Mit Q₂ ist die Querschnittsfläche oder Hirnschnittfläche des Blockes (5) bezeichnet. Die Balsaholzfasern sind an der Fläche Q₂ quer durchtrennt. Die gestrichelten Linien (6) deuten Schnitt- oder Sägelinien an. Die Schnittlinien (6) können einen beliebigen Abstand zueinander aufweisen und der Abstand richtet sich beispielsweise nach dem Verwendungszweck der abzutrennenden Hirnholzplatte. Der Block (5) wird demnach zu einer Anzahl von Formkörpern, hier zu Hirnholzplatten, verarbeitet.

## Patentansprüche

1. Formkörper (4) enthaltend Balsahölzer, wobei dieser bezüglich der Faserrichtung (L) gleichgerichtete Balsaholzspäne (3) und Klebstoffe zwischen den Balsaholzspänen (3) enthält, wobei die Faserrichtung (L) der einzelnen Balsaholzspäne (3) nicht mehr als 30° von einer Idealen Faserrichtung (L) abweicht und die ideale Faserrichtung (L) dleJenlge Faserrichtung beschreibt, bei der alle Balsaholzspäne (3) putz dieselbe Faserrichtung aufweisen und die Balsaholzspäne (3) in Form von Längsspänen oder Strands vorliegen, wobei die Längsspäne durch Zerspanen von Balsaholzstämmen oder Stammabschnitten parallel zur Faser erzeugt sind, und die Strands durch Schälen oder Messern tangential zum Stammdurchmesser von Balsaholzstämmen hergestellt sind, und der ausreagierte Klebstoff die Dichte des umgebenden Balsaholzes (3) oder eine 0 bis 20 Gew.-% höhere oder niedrige Dichte als die des umgebenden Balsaholzes (3) aufweist.

2. Formkörper (4) nach Anspruch 1, **dadurch gekennzeichnet, dass** die Balsaholzspäne (3) Längsspäne einer Länge von 40 bis 400 mm, einer Breite von 4 bis 40 mm und einer Dicke von 0.3 bis 2 mm sind.

3. Formkörper (4) nach Anspruch 1, **dadurch gekennzeichnet, dass** die Balsaholzspäne (3) Strands einer Länge von 10 bis 15 cm, einer Breite von 2 bis 3 cm und einer Dicke von 0.5 bis 0.8 mm sind.

4. Formkörper (4) nach einem der Ansprüche 1 bis 3, **dadurch gekennzeichnet, dass** die Dichte der Balsaholzspäne (3) von 0.07 bis 0.25 g/cm³ beträgt.

5. Formkörper (4) nach Anspruch 4, **dadurch gekennzeichnet, dass** die Faserrichtung der einzelnen Balsaholzspäne (3) nicht mehr als 0" bis 10°, insbesondere nicht mehr als 0° bis 3°, von der idealen Faserrichtung (L) abweicht.

6. Formkörper (4) nach einem der Ansprüche 1 bis 5, **dadurch gekennzeichnet, dass** die Klebstoffe polyurethanhaltige Klebstoffe, vorzugswelse geschäumte polyurethanhaltige Kleber, sind.

7. Formkörper (4) nach einem der Ansprüche 1 bis 6, **dadurch gekennzeichnet, dass** die Klebstoffe in Mengen von 1 bis 15 Vol.-%, bezogen auf das Volumen des Formkörpers (4), enthalten sind.

8. Formkörper (4) nach Anspruch 7, **dadurch gekennzeichnet, dass** die Klebstoffe in Mengen von 2 bis 10 vol.-%, insbesondere 3 bis 5 vol.-%, bezogen auf das Volumen des Formkörpers (4), enthalten sind.

9. Formkörper (4) nach einem der Ansprüche 1 bis 8, **dadurch gekennzeichnet, dass** der ausreagierte Klebstoff die Dichte des umgebenden Balsaholzes (3) oder eine bis zu 10 Gew.-% höhere oder niedrigere Dichte als die des umgebenden Balsaholzes (3) aufweist.

10. Verfahren zur Herstellung von Formkörpern (4) gemäss Anspruch 1,
wobei
Balsaholzspäne (3) in Form von Längsspänen durch Zerspanen von Stämmen oder Stammabschnitten parallel zur Faser oder in Form von Strands durch Schälen oder Messern tangential zum Stammdurchmesser von Balsaholzstämmen erzeugt werden, die Balsaholzspäne (3) mit Klebstoff vermengt und bezüglich der Faserrichtung gleichlaufend ausgerichtet werden, wobei die Faserrichtung der einzelnen Balsaholzspäne (3) nicht mehr als 30° von einer idealen Faserrichtung (L), bei der alle Balsaholzspäne (3) dieselbe Faserrichtung aufweisen, abweicht, der Klebstoff aktiviert und die mit Klebstoff vermengten Balsaholzspäne (3) unter Ausbildung von Haftkraft durch Wärme und/oder Druck zum Formkörper verfestigt werden, wobei der Klebstoff derart gewählt wird, dass der ausreagierte Klebstoff die Dichte des umgebenden Balsaholzes (3) oder eine 0 bis 20 Gew.-% höhere oder niedrige Dichte als die des umgebenden Balsaholzes (3) aufweist.

11. Verfahren zur Herstellung von Formkörpern (4) nach Anspruch 10, **dadurch gekennzeichnet, dass** die mit Klebstoff vermengten und bezüglich der Faserrichtung gleichlaufend ausgerichteten Balsaholzspäne (3) in einer Doppelbandpresse zum Formkörper (4) verfestigt werden.

12. Verfahren zur Herstellung von Formkörpern (4) nach Anspruch 10 oder 11, **dadurch gekennzeichnet, dass** die Balsaholzspäne (3) mit Klebstoff In Mengen von 1 bis 15 Vol.-%, zweckmässig 2 bis 10 Vol.-% und vorzugsweise 3 bis 5 Vol,-%, bezogen auf das Volumen des Formkörpers (4), vermengt und die beleimten Balsaholzspäne (3) bezüglich der Faserrichtung gleichlaufend ausgerichtet werden, wobei die Faserrichtung der einzelnen Balsaholzspäne (3) nicht mehr als 30° von der idealen Faserrichtung (L) abweicht, der Klebstoff aktiviert und die beleimten Balsaholzspäne (3) unter Ausbildung von Haftkraft durch Wärme und/oder Druck zum Formkörper (4) verfestigt werden.

13. Verfahren zur Herstellung von Formkörpern (4) nach einem der Ansprüche 10 bis 12, **dadurch gekennzeichnet, dass** die Ausrichtung der einzelnen Balsaholzspäne (3) derart vorgenommen wird, dass deren Faserrichtung nicht mehr als 0° bis 10°, insbesondere nicht mehr 0° bis 3°, von der idealen Faserrichtung (L) abweicht.

## Claims

1. Formed body (4) containing balsa wood, wherein said formed body contains balsa wood chips (3), aligned parallel to the fibre direction (L), and adhesives between the balsa wood chips (3), wherein the fibre direction (L) of the individual balsa wood chips (3) differs by not more than 30° from an ideal fibre direction (L) and the ideal fibre direction (L) describes the fibre direction in which all the balsa wood chips (3) have the same fibre direction and the balsa wood chips (3) are present as longitudinal chips or strands, wherein the longitudinal chips are produced by chipping balsa wood logs or log portions parallel to the fibre, and the strands are produced by debarking or cutting tangentially to the log diameter of balsa wood logs, and the fully cured adhesive has the density of the surrounding balsa wood (3) or a density which is 0 to 20 % by weight higher or lower than that of the surrounding balsa wood (3).

2. Formed body (4) according to claim 1, **characterised in that** the balsa wood chips (3) are longitudinal chips having a length of 40 to 400 mm, a width of 4 to 40 mm and a thickness of 0.3 to 2 mm.

3. Formed body (4) according to claim 1, **characterised in that** the balsa wood chips (3) are strands having a length of 10 to 15 cm, a width of 2 to 3 cm and a thickness of 0.5 to 0.8 mm.

4. Formed body (4) according to any of claims 1 to 3, **characterised in that** the density of the balsa wood chips (3) is from 0.07 to 0.25 g/cm³.

5. Formed body (4) according to claim 4, **characterised in that** the fibre direction of the individual balsa wood chips (3) differs by not more than 0° to 10°, in particular by not more than 0° to 3°, from the ideal fibre direction (L).

6. Formed body (4) according to any of claims 1 to 5, **characterised in that** the adhesives are polyurethane-containing adhesives, preferably foamed polyurethane-containing adhesives.

7. Formed body (4) according to any of claims 1 to 6, **characterised in that** the adhesives are contained in amounts of 1 to 15 % by volume, based on the volume of the formed body (4).

8. Formed body (4) according to claim 7, **characterised in that** the adhesives are contained in amounts of 2 to 10 % by volume, in particular 3 to 5 % by volume, based on the volume of the formed body (4).

9. Formed body (4) according to any of claims 1 to 8, **characterised in that** the fully cured adhesive has the density of the surrounding balsa wood (3) or has a density higher or lower by up to 10 % by weight than that of the surrounding balsa wood (3).

10. Method for producing formed bodies (4) according to claim 1, wherein balsa wood chips (3) in the form of longitudinal chips are produced by chipping logs or log portions parallel to the fibre or are produced in the form of strands by debarking or cutting tangentially to the log diameter of balsa wood logs, the balsa wood chips (3) are mixed with adhesive and are aligned parallel to the fibre direction, wherein the fibre direction of the individual balsa wood chips (3) differs by not more than 30 ° from an ideal fibre direction (L) in which all the balsa wood chips (3) have the same fibre direction, the adhesive is activated and the balsa wood chips (3), mixed with adhesive, are compacted into the formed body with the development of an adhesive force due to heat and/or pressure, wherein the adhesive is selected such that the fully cured adhesive has the density of the surrounding balsa wood (3) or a density which is 0 to 20 % by weight higher or lower than that of the surrounding balsa wood (3).

11. Method for producing formed bodies (4) according to claim 10, **characterised in that** the balsa wood chips (3), mixed with adhesive and aligned parallel to the fibre direction are compacted into the formed body (4) in a double belt press.

12. Method for producing formed bodies (4) according to either claim 10 or claim 11, **characterised in that** the balsa wood chips (3) are mixed with adhesive in amounts of 1 to 15 % by volume, expediently in amounts of 2 to 10 % by volume and preferably 3 to 5 % by volume, based on the volume of the formed body (4) and the glued balsa wood chips (3) are aligned parallel to the fibre direction, wherein the fibre direction of the individual balsa wood chips (3) differs by not more than 30° from the ideal fibre direction (L), the adhesive is activated and the glued balsa wood chips (3) are compacted into the formed body (4) with the development of an adhesive force due to heat and/or pressure.

13. Method for producing formed bodies (4) according to any of claims 10 to 12, **characterised in that** the individual balsa wood chips (3) are aligned such that the fibre direction thereof differs by not more than 0° to 10°, in particular by not more than 0° to 3°, from the ideal fibre direction (L).

## Revendications

1. Corps moulé (4) contenant des bois de balsa, celui-ci comprenant des copeaux de bois de balsa (3) orientés dans la même direction que la direction des fibres (L) et des agents adhésifs entre les copeaux de bois de balsa (3), la direction des fibres (L) des différents copeaux de bois de balsa (3) ne divergeant pas de plus de 30° d'une direction des fibres idéale (L) et la direction des fibres idéale (L) décrivant la direction des fibres lors de laquelle tous les copeaux de bois de balsa (3) présentent la même direction et les copeaux de bois de balsa (3) se présentent sous la forme de copeaux longitudinaux ou brins, les copeaux longitudinaux étant fabriqués par usinage des troncs de bois de balsa ou de portions de troncs parallèlement à la fibre, et les brins étant fabriqués par épluchage ou découpe tangentiellement au diamètre des troncs de bois de balsa, et l'agent adhésif ayant réagi présentant la densité du bois de balsa environnant (3) ou une densité 0 à 20 % en poids supérieure ou inférieure à celle du bois de balsa environnant (3).

2. Corps moulé (4) selon la revendication 1, **caractérisé en ce que** les copeaux de bois de balsa (3) sont des copeaux longitudinaux d'une longueur de 40 à 400 mm, d'une largeur de 4 à 40 mm et d'une épaisseur de 0,3 à 2 mm.

3. Corps moulé (4) selon la revendication 1, **caractérisé en ce que** les copeaux de bois de balsa (3) sont des brins d'une longueur de 10 à 15 cm, d'une largeur de 2 à 3 cm et d'une épaisseur de 0,5 à 0,8 mm.

4. Corps moulé (4) selon une des revendications 1 à 3, **caractérisé en ce que** la densité des copeaux de bois de balsa (3) est de 0,07 à 0,25 g/cm³.

5. Corps moulé (4) selon la revendication 4, **caractérisé en ce que** la direction des fibres des différents copeaux de bois de balsa (3) ne diverge pas de plus de 0° à 10°, en particulier pas de plus de 0° à 3° de la direction idéale des fibres (L).

6. Corps moulé (4) selon une des revendications 1 à 5, **caractérisé en ce que** les agents adhésifs sont des agents adhésifs contenant du polyuréthane, de préférence des agents adhésifs foisonnés contenant du polyuréthane.

7. Corps moulé (4) selon une des revendications 1 à 6, **caractérisé en ce que** les agents adhésifs sont présents en des quantités de 1 à 15 % en volume, par rapport au volume du corps moulé (4).

8. Corps moulé (4) selon la revendication 7, **caractérisé en ce que** les agents adhésifs sont présents en des quantités de 2 à 10 % en volume, en particulier 3 à 5 % volume, par rapport au volume du corps moulé (4).

9. Corps moulé (4) selon une des revendications 1 à 8, **caractérisé en ce que** l'agent adhésif ayant réagi présente la densité du bois de balsa environnant (3) ou une densité jusqu'à 10 % en poids supérieure ou inférieure à celle du bois de balsa environnant (3).

10. Procédé de fabrication de corps moulés (4) selon la revendication 1, dans lequel les copeaux de bois de balsa (3) sont produits sous forme de copeaux longitudinaux par usinage des troncs ou portions de tronc parallèlement à la fibre ou sous forme de brins par épluchage ou découpe tangentiellement par rapport au diamètre du tronc des troncs de bois de balsa, les copeaux de bois de balsa (3) sont mélangés à l'agent adhésif et sont orientés dans le même sens en ce qui concerne la direction des fibres, la direction des fibres des différents copeaux de bois de balsa (3) ne divergeant pas de plus de 30° d'une direction idéale des fibres (L), dans laquelle tous les copeaux de bois de balsa (3) présentent la même direction des fibres, l'agent adhésif est activé et les copeaux de bois de balsa (3) mélangés à l'agent adhésif sont solidifiés pour constituer un corps moulé en formant une force d'adhésion grâce à la chaleur et/ou à la pression, dans lequel l'agent adhésif est choisi de manière à ce que l'agent adhésif ayant réagi présente la densité du bois de balsa environnant (3) ou une densité 0 à 20 % en poids supérieure ou inférieure au bois de balsa environnant (3).

11. Procédé pour la fabrication de corps moulés (4) selon la revendication 10, **caractérisé en ce que** les copeaux de bois de balsa (3) mélangés à l'agent adhésif et orientés dans le même sens en ce qui concerne la direction des fibres sont solidifiés pour constituer un corps moulé (4) dans une presse double bande.

12. Procédé de fabrication de corps moulés (4) selon la revendication 10 ou 11, **caractérisé en ce que** les copeaux de bois de balsa (3) sont mélangés avec l'agent adhésif en des quantités de 1 à 15 % en volume, utilement de 2 à 10 % en volume et de préférence de 3 à 5 % en volume, par rapport au volume du corps moulé (4), et les copeaux de bois de balsa (3) collés sont orientés dans le même sens pour ce qui est de la direction des fibres, dans lequel la direction des fibres des différents copeaux de bois de balsa (3) ne diverge pas de plus de 30° de la direction idéale des fibres (L), l'agent adhésif est activé et les copeaux de bois de balsa (3) collés sont solidifiés pour constituer un corps moulé (4) en formant une force d'adhésion grâce à la chaleur et/ou à la pression.

13. Procédé de fabrication de corps moulés (4) selon une des revendications 10 à 12, **caractérisé en ce que** l'orientation des différents copeaux de bois de balsa (3) est réalisée de telle sorte que la direction de leurs fibres ne diverge pas de plus de 0° à 10°, en particulier pas de plus de 0° à 3° de la direction idéale des fibres (L).
